# EUROPÄISCHE PATENTSCHRIFT

(11) **EP 0 259 730 B1**
(45) Veröffentlichungstag und Bekanntmachung des Hinweises auf die Patenterteilung: **27.03.1991**
(21) Anmeldenummer: 87112587.8
(22) Anmeldetag: 28.08.1987
(51) Int. Cl.: B68G 1/00, D04H 1/00

(54) **Sphärisches Faseraggregat, insbesondere Füllmaterial für Kissen und Decken**
Spherical fibre aggregate, particularly a filler material for pillows or bed covers
Agrégat sphérique fibreux, en particulier matériau de remplissage pour coussins ou couvertures

(30) Priorität: 29.08.1986 CH 3469/86
(43) Veröffentlichungstag der Anmeldung: 16.03.1988
(73) Patentinhaber: TESCH, Günter, CH-1700 Fribourg (CH)
(72) Erfinder:
(74) Vertreter: Lesser, Karl-Bolko, Dipl.-Ing.

(56) Entgegenhaltungen:
- EP-A- 0 013 427
- GB-A- 1 472 000

## Beschreibung

Die Erfindung betrifft ein sphärisches Faseraggregat gemäß Oberbegriff des Anspruches 1.

Aus der DE-B 2.301.913 ist ein Füllmaterial aus Formlingen mit einem runden Querschnitt bekannt. Dieses Füllmaterial wird somit aus sphärischen Faseraggregaten gebildet, wobei zur Herstellung des einzelnen Faseraggregates einzelne Fäden einer Länge von mindestens 200 mm verwendet werden. Diese Fäden werden durch einen Gasstrom voneinander getrennt, in ein Gefäß mit durchlochter Wandung eingeblasen, darin angesammelt und durch exzentrisches Einblasen eines Gasstroms in das Gefäß unter Ausbildung eines kugeligen Formlings in Rotation versetzt. Dabei entsteht ein Faseraggregat, welches in seinen räumlichen Außenbereichen eine größere Dichte aufweist, als in seinem Kernbereich. Für dieses Aggregat werden Synthetikfasern aus Polyamid, Polyester, Polyacrylsäure, Polyvinylalkohol, Polyvinylidenchlorid, Polyurethan oder Polyvinylchlorid benutzt. Es können auch verschiedene Synthetikfasern gemischt verwendet werden, die sich insbesondere in ihren thermoplastischen Eigenschaften unterscheiden. Infolge der gegenseitigen Befestigung der Fäden an deren Berührungspunkten können diese bekannten Aggregate sich nicht ineinander verhaken oder einander durchdringen. Wenngleich ein solches Faseraggregat ähnliche Eigenschaften, insbesondere in Bezug auf große Sperrigkeit, Druckelastizität, Weichheit, Wärmeisolierfähigkeit, geringes Gewicht und gute Anpassung an den einzuhüllenden Körper, wie Daunen aufweisen kann, kann es nicht als gleichwertiger Ersatz für Daunen angesehen werden, da ihm die Flüssigkeits-Absorptionsfähigkeit der Daunen fehlt.

Aus der EP-A 0.013.427 ist ein weiteres Faseraggregat bekannt, welches aus sphärisch miteinander verschlungenen oder eingerollten Fasern besteht. Diese Aggregate sind riesel- und rollfähig und können natürliche Fasern, wie Baumwoll- oder Wollfasern, Tierhaare, wie Ziegenhaare, Pelzhaare od.dgl. oder Synthesefasern oder ein Gemisch davon aufweisen. Diese bekannten Aggregate weisen eine nadelfähige Dichte auf und sollen gemäß der EP-A 0.013.427 zu einer Schicht abgelegt miteinander und / oder mit einer Trägerschicht vernadelt werden, um dann ein textiles Flächengebilde zu bilden.

Diese Faseraggregate haben sich zwar insbesondere für die Herstellung von Teppichen od.dgl. bewährt. Sie lassen sich im Prinzip auch als Füllmaterialien für Kissen, Decken od.dgl. verwenden. Handelt es sich dabei um synthetische Fasern, so können diese Aggregate jedoch in der Regel fast keine Feuchtigkeit aufnehmen. Aggregate mit natürlichen Fasern, wie Wolle od.dgl., können zwar relativ viel Feuchtigkeit, wie Schweiß oder andere Körperabscheidungen aufnehmen, solche Aggregate verfilzen jedoch sehr schnell, wodurch sie nicht nur in sich verklumpen, sondern sich auch mit anderen, benachbarten Aggregaten verbinden und dadurch das einzelne Aggregat und auch die Füllung als ganzes nicht mehr die anfangs vorhandenen elastischen Eigenschaften aufweisen. Als Füllmaterial für Kissen und Decken insbesondere für das Bett sind diese Faseraggregate deshalb weniger geeignet.

Der Erfindung liegt deshalb die Aufgabe zugrunde, gattungsgemäße sphärische Faseraggregate zu schaffen, die verschiedene Eigenschaften miteinander kombinieren, insbesondere zum einen als Füllmaterial auch Feuchtigkeit absorbieren können und deshalb insbesondere natürliche Fasern aufweisen, andererseits aber nicht ihre den Daunen ähnliche Eigenschaften, wie große Sperrigkeit, Druckelastizität, Weichheit, Wärmeisolierfähigkeit, geringes Gewicht und gute Anpassung an den einzuhüllenden Körper, verlieren.

Diese Aufgabe wird durch die Erfindung gelöst wie sie in den Anspruchen 1 bis 8 gekennzeichnet ist. Das erfindungsgemäße Faseraggregat ist gemäß Anspruch 1 dadurch gekennzeichnet, daß im Kern des Faseraggregates andere Fasern angeordnet sind, als in der Hülle desselben. Dadurch kann man den Fasern des Aggregatkernes andere Aufgabe übertragen, wie den Fasern der Aggregathülle.

Die Fasern der Hülle können natürliche Fasern sein, während die Fasern des Kerns synthetische Fasern sind. Durch die außenliegenden natürlichen Fasern erscheint das Faseraggregat außerlich als nur aus natürlichen Fasern bestehend, was insbesondere dann wichtig ist, wenn diese Faseraggregate direkt oder indirekt durch eine Umhüllung mit der menschlichen Haut in Berührung kommen. Die innenliegenden synthetischen Fasern können dann im wesentlichen eine Stützfunktion für die außenliegenden natürlichen Fasern übernehmen.

Die Fasern der Hülle können aber auch im wesentlichen die mechanischen Eigenschaften übernehmen, während den Fasern im Kern des Aggregates dann im wesentlichen die Aufgabe der Flüssigkeitsabsorption und der Wärmeisolierung zukommt. Dementsprechend sind gemäß einer anderen Ausführungsform der Erfindung im Kern natürliche Fasern, wie z.B. Baumwoll- oder Schafwollfasern angeordnet, während in der Hülle synthetische und insbesondere steifere Fasern vorgesehen sind.

Solche synthetischen Fasern sollten wasserabstoßend ausgebildet sein, wobei hier besonders Polypropylenfasern geeignet sind.

Der Kern des Faseraggregates kann aber auch feine, insbesondere feuchtigkeitsabsorbierende Fasern enthalten, während die Hülle des Aggregates grobe, feuchtigkeistabstoßende Fasern enthält.

Um die Hülle mit dem Kern des Aggregates dauerhaft zu verbinden, liegen vorteilhafterweise Fasern der Hülle vor, die in den Kern eingedrungen sind; insbesondere sind diese Fasern in den Kern hineingenadelt.

Solche Faseraggregate lassen sich z.B. dadurch herstellen, daß um ein den Kern bildendes Faseraggregat weitere andere Fasern in einem zweiten bekannten Verkugelungsverfahrensschritt aufgewickelt werden.

## Patentansprüche

1. Sphärisches Faseraggregat, insbesondere als Füllmaterial für Kissen und Decken, in dem individuelle Fäden oder Fasern miteinander verwickelt sind, dadurch gekennzeichnet, daß im Kern des Faseraggregates andere Fäden bzw. Fasern angeordnet sind als in der Hülle desselben.

2. Sphärisches Faseraggregat nach Anspruch 1, dadurch gekennzeichnet, daß in seinem Kern grobe Fasern und in seiner Hülle feine Fasern angeordnet sind.

3. Sphärisches Faseraggregat nach Anspruch 1 oder 2, dadurch gekennzeichnet, daß die Hülle mit dem Kern durch Fasern des Aggregates verbunden ist.

4. Sphärisches Faseraggregat nach dem vorhergehenden Anspruch, dadurch gekennzeichnet, daß Fasern der Hülle in den Kern eingedrungen, vorzugsweise in diesen hineingenadelt sind.

5. Sphärisches Faseraggregat nach einem der vorhergehenden Ansprüche, dadurch gekennzeichnet, daß die eine Sorte Fasern flüssigkeitsabweisende und die anderen Fasern flüssigkeitsaufnehmende Fasern sind.

6. Sphärisches Faseraggregat nach Anspruch 1, dadurch gekennzeichnet, daß in seinem Kern natürliche Fasern und in seiner Hülle synthetische Fasern angeordnet sind.

7. Sphärisches Faseraggregat nach einem der Ansprüche 1 bis 5, dadurch gekennzeichnet, daß in seinem Kern synthetische Fasern und in seiner Hülle natürliche Fasern angeordnet sind.

8. Sphärisches Faseraggregat nach dem vorhergehenden Anspruch, dadurch gekennzeichnet, daß die Hülle Wollfasern und der Kern Polypropylenfasern aufweist.

## Claims

1. Spherical fibre aggregate, in particular as a filling material for cushions and covers, in which individual threads or fibres are wound together, characterised in that in the core of the fibre aggregate different threads or fibres are arranged from those in the shell of the latter.

2. Spherical fibre aggregate according to claim 1 characterised in that coarse fibres are arranged in its core and fine fibres in its shell.

3. Spherical fibre aggregate according to claim 1 or 2 characterised in that the shell is bonded to the core by fibres of the aggregate.

4. Spherical fibre aggregate according to the preceding claim characterised in that the fibres of the shell are caused to penetrate into the core, preferably being needled into it.

5. Spherical fibre aggregate according to one of the foregoing claims characterised in that the one kind of fibres is liquid-repellent and the other fibres are liquid-absorbent.

6. Spherical fibre aggregate according to claim 1 characterised in that natural fibres are arranged in its core and synthetic fibres in its shell.

7. Spherical fibre aggregate according to one of claims 1 to 5 characterised in that synthetic fibres are arranged in its core and natural fibres in its shell.

8. Spherical fibre aggregate according to the preceding claim characterised in that the shell comprises wool fibres and the core polypropylene fibres.

## Revendications

1. Agrégat fibreux sphérique, en particulier comme matériau de remplissage pour coussins et couvertures, dans lequel des fils individuels ou des fibres sont entrelacés les uns avec les autres, caractérisé en ce qu'il est disposé, dans le noyau de l'agrégat fibreux, d'autres fils ou fibres que dans l'enveloppe de celui-ci.

2. Agrégat fibreux sphérique suivant la revendication 1, caractérisé en ce que, dans son noyau, il est disposé de grosses fibres et, dans son enveloppe, de fines fibres.

3. Agrégat fibreux sphérique suivant la revendication 1 ou 2, caractérisé en ce que l'enveloppe est reliée au noyau par des fibres de l'agrégat.

4. Agrégat fibreux sphérique suivant la revendication précédente, caractérisé en ce que des fibres de l'enveloppe sont pénétrées dans le noyau, de préférence épinglées dans celui-ci.

5. Agrégat fibreux sphérique suivant l'une des revendications précédentes, caractérisé en ce qu une sorte de fibres sont des fibres repoussant les liquides et les autres fibres sont des fibres absorbant les liquides.

6. Agrégat fibreux sphérique suivant la revendication 1, caractérisé en ce que, dans son noyau, il est disposé des fibres naturelles et, dans son enveloppe, des fibres synthétiques.

7. Agrégat fibreux sphérique suivant l'une des revendications 1 à 5, caractérisé en ce que, dans son noyau, il est disposé des fibres synthétiques et, dans son enveloppe, des fibres naturelles.

8. Agrégat fibreux sphérique suivant la revendication précédente, caractérisé en ce que l'enveloppe présente des fibres de laine et le noyau des fibres de polypropylène.
